# EUROPÄISCHE PATENTSCHRIFT

(11) **EP 2 687 298 B1**
(45) Veröffentlichungstag und Bekanntmachung des Hinweises auf die Patenterteilung: **10.08.2016**
(21) Anmeldenummer: 13003071.1
(22) Anmeldetag: 15.06.2013
(51) Int. Cl.: B05D 5/06, B05D 3/02, B05D 1/02

(54) **Verfahren zum Patinieren von Produkten aus Kupfer oder aus einer Kupferlegierung sowie Produkte hergestellt nach diesem Verfahren**
Method for patinating products made of copper or a copper alloy as well as products produced by the said process
Procédé destiné à patiner des produits en cuivre ou en alliage de cuivre et produits fabriqués selon ce procédé

(30) Priorität: 19.07.2012 DE 102012014280
(43) Veröffentlichungstag der Anmeldung: 22.01.2014
(73) Patentinhaber: KME Germany GmbH & Co. KG, 49074 Osnabrück (DE)
(72) Erfinder: Hoveling, Stefan, 49078 Osnabrück (DE); Zuther, Jens-Peter, 49179 Ostercappeln (DE)
(74) Vertreter: Griepenstroh, Jörg

(56) Entgegenhaltungen:
- WO-A2-2012/013663
- US-A- 4 416 940
- US-A1- 2005 011 751

## Beschreibung

Die Erfindung betrifft ein Verfahren zum Patinieren von Produkten aus Kupfer oder einer Kupferlegierung gemäß den Merkmalen des Patentanspruchs 1 sowie ein nach diesem Verfahren hergestelltes Produkt gemäß den Merkmalen des Patentanspruchs 10.

Kupferoberflächen bilden durch natürliche Bewitterung an ihrer Oberfläche im Laufe der Zeit Patinaschichten aus, die sich je nach den örtlichen Bewitterungsverhältnissen in Farbe und Zusammensetzung unterscheiden können.

Da bei natürlicher Bewitterung ein relativ langer Zeitraum vergeht, bevor sich auf blanken Kupferoberflächen eine entsprechend dichte, grüne Patinaschicht bildet, besteht häufig der Wunsch seitens Architekten und Verarbeitern von Kupferhalbzeugen, bereits industriell vorbewittertes bzw. grün erscheinendes Kupfer einzusetzen. Diesem Wunsch kommen einige Kupferhalbzeughersteller und Verarbeiter nach, indem künstlich patiniertes Kupferhalbzeug in Form von Tafeln, Bändern oder beispielsweise künstlich patinierte Dachentwässerungszubehörteile hergestellt werden.

Die bekannten Verfahren zur künstlichen Patinierung lassen sich in zwei Gruppen einteilen:

Die erste Gruppe umfasst diejenigen Patinierverfahren, bei denen eine grünfarbene Beschichtung durch Aufbringen ein oder mehrerer grün eingefärbter organischer Lackschichten erzeugt wird. Es können auch Salze verwendet werden, die in eine organische Matrix eingebunden sind.

Die zweite Gruppe umfasst Patinierverfahren, bei welchen eine Patinaschicht durch eine Reaktion einer oder mehrerer Chemikalien mit der Kupferoberfläche unter speziellen Bedingungen erzeugt wird.

Die Verfahren der ersten Gruppe, bei denen quasi eine Lackschicht aufgetragen wird, haben den Nachteil, dass oftmals keine dauerhafte, ausreichende Haftung erreicht wird. Zusätzlich unterliegen Lackschichten unter dem Einfluss von UV-Strahlung Alterungsprozessen, die bis zur Zerstörung der Lackschicht führen können. Weiterhin wird als Nachteil angesehen, dass derartige organische Lackschichten keine weitere Veränderung der Oberfläche zulassen, wie sie sich an natürlich gebildeten Patinaoberflächen im Laufe der Freibewitterung vollzieht.

Verfahren der zweiten Gruppe, bei denen eine Patinaschicht durch eine Reaktion einer oder mehrerer Chemikalien mit der Kupferoberfläche unter speziellen Bedingungen erzeugt wird, bilden in der Regel besser haftende Patinaschichten aus. Die Patinaschicht besteht häufig aus Kristallinen-Kupfersalzen, die sich als Reaktionsprodukt auf der Oberfläche gebildet haben. Diese kupferhaltigen Salze sind farbstabil und UV-beständig. Sie haben allerdings den Nachteil, dass unterschiedliche Farbtöne nur durch Veränderung der Chemikalie bzw. der Chemikalien erreicht werden können, die der Reaktion zugrunde liegen. Das ist je nach angewendetem Patinierungsverfahren prozessbedingt nur eingeschränkt möglich.

Im Hinblick auf das zweite Verfahren zählt es durch die DE 10 2006 053 192 A1 zum Stand der Technik, die Oberfläche von vorpatinierten Kupferprodukten besser zu schützen, indem eine wässrige Polymerdispersion auf die patinierte Oberfläche appliziert wird, die transparent ist und dadurch keine Farbveränderung verursacht und eine fortwährende Freibewitterung ermöglicht.

Zum Stand der Technik ist die US 2005/0011751 A1 zu nennen. Es wird beschrieben, wie eine Patinierung auf einem Kupfersubstrat simuliert werden kann. Hierzu wird eine nicht durchgängige farbige Beschichtung auf der Oberfläche eines Kupferproduktes aufgebracht. Die Zwischenräume zwischen den einzelnen Farbpunkten wird der natürlichen Bewitterung zur Bildung einer Patina ausgesetzt. Auf diese Weise hat das Kupfersubstrat von Beginn an ein Erscheinungsbild einer beginnenden Patinabildung, selbst wenn der Patinierungsprozess noch gar nicht begonnen hat geschweige denn abgeschlossen ist.

Die US 4,416,940 A beschreibt ein zweistufiges Verfahren zur Simulierung einer bewitterten Kupferfläche auf einem beliebigen Substrat. In einem ersten Schritt wird eine patinafarbene Basisbeschichtung auf ein Substrat, wie z. B. Metall, Holz oder Kunststoff aufgebracht. Nachdem die Basisbeschichtung ausgehärtet ist, wird eine zweite Beschichtung aufgetragen, die ein oder mehr Additive beinhaltet und transparent ist, so dass die patinafarbene Basisbeschichtung durchschimmert und zusammen mit der Oberschicht zu einem Gesamteindruck vereint, der eine Patinierung imitiert. Bei dieser nicht veränderlichen Beschichtung ist keine natürliche Patinierung vorgesehen. Der farbliche Eindruck bleibt über die gesamte Zeit unveränderlich. Eine solche Art der Patinierung hat nicht den einzigartigen Charakter und ästhetischen Eindruck von natürlich bewitterten Kupferprodukten, da das Substrat durch die übereinander angeordneten Schichten nicht mehr bewitterungsfähig ist, selbst wenn es sich um ein Kupfersubstrat handelt.

Der Erfindung liegt die Aufgabe zugrunde, ein Verfahren zum Patinieren von Produkten aus Kupfer oder Kupferlegierungen aufzuzeigen, mit welchem eine größere farbliche Variabilität möglich ist, ohne eine weitere Freibewitterung der Oberfläche zu unterbinden.

Diese Aufgabe ist bei einem Verfahren mit den Merkmalen des Patentanspruchs 1 sowie bei einem Kupferprodukt mit den Merkmalen des Patentanspruchs 10 gelöst.

Die Unteransprüche betreffen vorteilhafte Weiterbildungen der Erfindung.

Das erfindungsgemäße Verfahren zum Patinieren von Produkten aus Kupfer oder einer Kupferlegierung sieht vor, dass das Produkt zur Erzeugung einer Patinaschicht mit wenigstens einer Patinierlösung in Kontakt gebracht wird. Grundsätzlich handelt es sich um die im Stand der Technik bekannten Chemikalien zur Patinierung. Vor der Benetzung mit diesen Chemikalien wird die Oberfläche des Produktes gegebenenfalls entfettet und gegebenenfalls durch mechanische Behandlung aufgeraut. Die Patinierlösung wird beispielsweise aufgesprüht. Die Behandlung kann im kontinuierlichen Durchlaufverfahren erfolgen. Anschließend werden die chemisch behandelten Produkte, insbesondere Bänder oder Bleche, in einem klimatisierten Raum ausgelagert.

Die künstlich erzeugte Patinaschicht besteht im Ergebnis aus einer ausreagierten porösen Schicht von Kupfersalzen wie z.B. Brochantit, Paratacamit, Malachit oder beliebigen Mischformen daraus. Die Flächenbelegung der Kupferoberfläche mit Patina beträgt etwa 35 bis 55 g/m2. Nach der Bildung der Patinaschicht wird zusätzlich eine wässrige Polymerdispersion auf die patinierte Oberfläche appliziert. Diese Polymerdispersion dringt dabei in die oberflächennahen Bereiche der porösen Patina ein und führt nach dem Trocknen dazu, dass oberflächennahe Hohlräume bzw. Poren mit einer organischen Masse verfestigt sind. Die Polymerdispersion bildet zusammen mit der Patina einen wasserdiffusionsdurchlässigen Verbund und keine geschlossene, deckende Lackschicht.

Die Polymerdispersion verbessert die Abriebfestigkeit der Patina. Lose Patinastäube werden gebunden. Das verbessert die Handhabung während der Verpackung und des Transports. Gesundheitliche Beeinträchtigungen durch Patinastaub werden ebenso vermieden wie korrosive Angriffe von Werkzeugen. Zudem platzt die Patina beim Biegen oder Strecken der Kupferprodukte weniger ab.

Erfindungsgemäß ist vorgesehen, dass in einer der Patinierlösungen und/oder in der wässrigen Polymerdispersion Pigmente vorhanden sind. Für den ersten Fall, dass die Pigmente in der Patinierlösung enthalten sind, ist sicherzustellen, dass diese Pigmente sich im Hinblick auf die chemische Reaktion der Patinierlösung mit dem Kupfer bzw. der Kupferlegierung inert verhalten. Zudem sollen die Pigmente die chemische Reaktion auch nicht behindern. Sie dürfen daher nicht in einem so großen Umfang enthalten sein, dass die Reaktion spürbar gehemmt oder gar verhindert wird. Andererseits darf ihr Gehalt auch nicht so gering sein, dass sich optisch keinerlei Veränderungen ergeben. Ziel ist es, stark färbende organische oder anorganische Pigmente in einer Menge zu verwenden, die bereits bei sehr geringer Konzentration innerhalb der Patinierlösung eine stark färbende Wirkung hat. Im Ergebnis kann durch die Auswahl und Konzentration der Pigmente in der Patinierlösung oder bei Verwendung mehrerer Patinierlösungen die Auswahl verschiedener Pigmente zu dem zu erzielenden Wunschfarbton der künstlich hergestellten Patinaoberfläche führen.

Die Verwendung von Pigmenten in geringen Konzentrationen ermöglicht es, die Pigmente unmittelbar in die Patinaschicht einzubringen und nicht nur oberflächlich auf die Patinaschicht aufzutragen. Wichtig ist hierbei eine gleichmäßige Verteilung der Pigmente. Das kann erreicht werden, indem mehrere Patinierlösungen mit jeweils sehr geringer Pigmentkonzentration verwendet werden, wobei sich die einzelnen Patinierlösungen in ihren Konzentrationsbereichen hinsichtlich der Pigmente und auch hinsichtlich der Pigmentfarben unterscheiden können. Die Pigmente können in den verschiedenen Patinierlösungen voneinander abweichen, sowohl in ihrer Art als auch in ihrer Konzentration.

Pigmente können auch in wenigstens einer nachfolgend aufgebrachten wässrigen Polymerdispersion enthalten sein. Die wässrige Polymerdispersion dient gewissermaßen zum Schutz der vorpatinierten Kupferoberfläche und bildet eine dünne, netzartige Schicht, die zwar in die durch Vorbewitterung entstandene Patinaschicht eindringt, diese aber nicht vollständig durchsetzt. Dadurch bleibt die Patina wasserdampfdiffusionsdurchlässig und ermöglicht eine fortwährende Bewitterung. Auch im Zusammenhang mit der Polymerdispersion gilt, dass die Pigmente die Funktion der Polymerdispersion nicht behindern, sondern sich inert verhandeln.

Bei der wässrigen Polymerdispersion handelt es sich um eine schwach Wasser gefährdende Flüssigkeit der Wassergefährdungsklasse 1. Die wässrige Polymerdispersion ist in ihrer Viskosität vorzugsweise so eingestellt, dass sie komplett von der porösen Patinaschicht aufgesaugt wird. Dadurch dringen die Pigmente in die oberflächennahen Bereiche der Patinaschicht ein.

Die Polymerdispersion wird vorzugsweise in Tropfenform auf die patinierte Oberfläche aufgebracht. Bevorzugt wird die Polymerdispersion fein vernebelt und so aufgebracht, dass einzelne Tröpfchen von der Patinaschicht aufgesaugt werden, ohne dass sich eine komplett geschlossene Deckschicht wie bei einem Lack bildet. Die derart aufgetragene und insbesondere aufgespritze Menge wird mit 1 g/qm bis 15 g/qm, insbesondere 2,5 g/m2 bis 10,5 g/m2 so gering gehalten, dass nicht alle Hohlräume bzw. Poren der schwammartig aufgebauten Patina mit der wässrigen Polymerdispersion ausgefüllt werden, sondern nur die oberflächennahen Hohlräume.

Würde man die vorgesehene Menge auf eine glatte, d. h. nicht offenporige Oberfläche auftragen, ergäbe sich nach dem Trocknen eine geschlossene Schicht mit einer Dicke von circa 5 µm. Im Gegensatz dazu haben übliche Lacke nach dem Auftragen und Trocknen vergleichsweise hohe Schichtdicken von 80 µm bis 150 µm.

Es ist zudem vorgesehen, dass die wässrige Polymerdispersion nur einen sehr geringen Feststoffanteil hat. Dadurch ist die Polymerdispersion ähnlich dünnflüssig wie Wasser und diffundiert problemlos in die Patina hinein. Der Wasseranteil wird verdampft. Das ist insbesondere mit Infrarotstrahlung effizient möglich. Der verbleibende Feststoffanteil einschließlich der Pigmente legt sich nach dem Trocknen nur auf die Wände der Hohlräume, füllt diese aber nicht komplett aus. Dadurch bleibt die Offenporigkeit der patinierten Kupferprodukte erhalten.

Es wird insbesondere eine Menge von 1 g/qm bis 15 g/qm, insbesondere 2,5 g/qm bis 10,5 g/qm der wässrigen Polymerdispersion auf die patinierte Oberfläche aufgetragen, mit einem Feststoffanteil von 0,34 g/m2 bis 5,0 g/m2, bzw. 0,9 g/m2 bis 3,5 g/m2 im getrockneten Zustand. Die Polymerdispersion, die zum Schutz der Patinaschicht verwendet wird, dient lediglich zum Transport der Pigmente in die Patina hinein, um deren Anhaftung zu ermöglichen.

Optisch unterscheidet sich die derart behandelte Patinaschicht kaum von einer natürlichen Patinaoberfläche, lässt sich dennoch wesentlich besser verarbeiten und handhaben, bleibt durch Wasserdampfdurchlässigkeit auch nachfolgend frei bewitterbar, ermöglicht allerdings in der Herstellung eine deutlich verbesserte Anpassung an die Farbwünsche des Kunden. Die UV-Beständigkeit einer so erzeugten Patinaoberfläche ist sehr hoch, da die auskristallierten Kupfersalze der Patina grundsätzlich UV-beständig sind und die weniger beständigen Acrylatanteile sich nicht als geschlossener Lackfilm auf der Oberfläche befinden sondern gleichmäßig in der schützenden Patinamatrix.

Zur Beimengung von Pigmenten zur wässrigen Polymerdispersion wird besonders bevorzugt eine anorganische Pigmentdispersion verwendet, auf Basis nichtionischer und anionischer Netzmittel im Konzentrationsbereich zwischen 5 und 10 Gew.-% in wässrigem Lack auf Acrylatbasis.

Insbesondere wird eine phenol-, alkyl-, ethoxylat- und formaldehydfreie Pigmentdispersion verwendet wird. Die Verarbeitung von lösemittelfreien Pigmentdispersionen ist umweltfreundlich und erfordert keine besonderen arbeitsschutztechnischen Maßnahmen, wie z.B. Explosionsschutzmaßnahmen oder besondere Absaugungen.

Vorteilhaft wird eine Pigmentdispersion mit einem Pigmentanteil von wenigstens 50% verwendet. Bevorzugt liegt der Pigmentanteil in einem Bereich von 50 bis 70%.

In der offenporigen Struktur der künstlich erzeugten Patina befinden sich ca. 0,3 bis 5,0 g/m2 von Acrylat eingeschlossene Pigmente.

Die Pigmente werden bevorzugt aus folgender Gruppe von Pigmenten ausgewählt: CoAL₂O₄, Co(AL,Cr)₂O₄, (Co,Ni,Zn)₂(Ti,Al)O₄, (Cr,Sb,Ti)O₂, (Ni,Sb,Ti)O₂, (Fe,Cr)O₃, Fe(Fe,Cr)₂O₄, Cu(Cr,Fe)₂O₄, Co(Cr,Fe)₂O₄, Cobalt Titanate Grün Spinell, Cu-Phthalocyanin Grün chloriniert.

Die übliche Verfahrensweise zur Herstellung des Produktes umfasst mithin eine Vorbehandlung der Oberfläche der Kupferprodukte durch Schleifen, anschließendes Beschichten mit wenigstens einer Patinierlösung. Es folgt eine Auslagerung in einer Klimakammer und eine Bewitterung im Reifelager. Bei Erreichen einer vorgegebenen Patinagüte kann die Oberfläche mit der Polymerdispersion in Kontakt gebracht und anschließend getrocknet werden. Nach einer Qualitätsprüfung können die Produkte verpackt und versendet werden.

Das fertige Produkt mit der künstlich hergestellten Patina wird durch die Verwendung von inerten Pigmenten nicht verändert. Die chemischen und physikalischen Eigenschaften bleiben erhalten. Lediglich die Farbe ist wunschgemäß angepasst.

Ein wesentlicher Vorteil des erfindungsgemäßen Verfahrens ist es, dass die Fertigungsanlagen zur Herstellung von künstlich hergestellten Patinaoberflächen auf Produkten aus Kupfer oder Kupferlegierungen nur geringfügig modifiziert werden müssen.

Im Rahmen der Erfindung wird nicht ausgeschlossen, dass sich die Pigmente über einen Zeitraum von 10 bis 20 Jahren unter dem Einfluss starker Bewitterung zum Teil auswaschen. Die Veränderung der Patina schreitet jedoch so langsam fort, dass dies für das menschliche Auge nicht erkennbar ist. Da eine Patina den ihr eigenen Farbton in Abhängigkeit von der örtlichen Bewitterung erst sehr langfristig erreicht, können mit dem erfindungsgemäßen Verfahren bzw. mit dem erfindungsgemäßen Erzeugnis Kupferprodukte aufgezeigt werden mit exakt einstellbaren Farbtönen, wobei sich der Farbton im monierten Zustand, d. h. unter dem Einfluss der Freibewitterung unter Umständen nur sehr wenig verändert, wenn von vornherein ein Farbton gewählt wurde, welcher dem ortsüblichen Bewitterungston entspricht.

### Ausführungsbeispiel:

Gemäß einem ersten Ausführungsbeispiel wird eine grünfarbene Patinaoberfläche durch eine Reaktion mit einer oder mehreren Chemikalien mit der Oberfläche eines Kupferproduktes erzeugt. Mittels einer chemischen oder elektrochemischen Reaktion werden grünfarbene Kupfersalze auf eine Oberfläche aus Kupfer oder einer Kupferlegierung erzeugt. Dabei bildet sich die Patina als reines Reaktionsprodukt des Kupfers mit der Reaktionslösung aus, ohne dass zusätzliche organische oder anorganische Komponenten beigefügt werden. Derartige, ausschließlich aus der Reaktion entstandenen Kupfersalze sind z.B. Brochantit, Malachit oder Paratacamit sowie Mischungen dieser Salze. Diesen Kupfersalzen oder Kupfersalzgemischen ist gemeinsam, dass sie aus rein anorganischen Bestandteilen bestehen und bei mikroskopischer Betrachtung offenporige Strukturen aufweisen.

Die Ausgangsoberfläche einer Kupfertafel besteht bei diesem Ausführungsbeispiel aus einer Paratacamit-Patina. Diese ist komplett auskristallisiert und trocken. Das Flächengewicht der trockenen Ausgangspatinaschicht beträgt etwa 450 mg/dm2. Die Patinaschicht ist festhaftend. Ihre Farbe ist türkis-grün.

Im nächsten Verfahrensschritt wird die Patinatafel in einer Lackieranlage im Durchlauf mit einer farblich variabel gestaltbaren Polymerdispersion beschichtet und anschließend sofort getrocknet.

Die farblich variabel gestaltbare Polymerdispersion, die als Versiegelung dient, besteht aus einer lösungsmittelfreien, wasserbasierten Polymerdispersion auf Acrylatbasis, die mit geeigneten Pigmenten eingefärbt wird. Der Feststoffanteil der verwendeten Polymerdispersion beträgt in diesem Ausführungsbeispiel 32%. Dieser Lösung wird etwa 10,0 Gew.-% einer anorganischen Pigmentdispersion auf Basis nicht-ionischer und anionischer Netzmittel beigemischt. In diesem Ausführungsbeispiel ist das verwendete Pigment ein grün chloriniertes Cu-Phthalocyanin. Der Pigmentanteil in der Pigmentdispersion beträgt 50%.

Die Durchlaufgeschwindigkeit durch die Lackieranlage beträgt im Ausführungsbeispiel 8 m/min. Die Temperatur des Kupferproduktes liegt bei Einlauf in die Lackieranlage bei Raumtemperatur, d.h. in einem Bereich von 18 bis 25 °C. Die Auftragsmenge in der Lackieranlage beträgt etwa 5,2 g/m2 bei einem Feststoffanteil von 1,7 g/m2 im getrockneten Zustand.

Direkt im Anschluss an den Lackiervorgang durchläuft das Kupferprodukt mit derselben Geschwindigkeit eine Infrarot-Trockenstation. Diese Trockenstation trocknet die aufgebrachte Polymerdispersion und bringt die versiegelte und eingefärbte Kupfertafel auf eine Temperatur in einem Bereich von 60 bis 80 °C.

Abschließend werden die derart beschichteten Kupferprodukte warm verpackt und die Packstücke mit Folie weitestgehend luftdicht verschlossen.

## Patentansprüche

1. Verfahren zum Patinieren von Produkten aus Kupfer oder aus einer Kupferlegierung, wobei das Produkt zur Erzeugung einer Patinaschicht mit wenigstens einer Patinierlösung in Kontakt gebracht wird, und wobei in einem nachfolgenden Bearbeitungsschritt wenigstens eine wässrige Polymerdispersion auf die so erzeugte Patinaschicht aufgetragen wird, wobei der wenigstens einen Patinierlösung und/oder der wenigstens einen wässrigen Polymerdispersion Pigmente zugegeben werden, wobei die wässrige Polymerdispersion in oberflächennahe Bereiche der porösen Patina eindringt, anschließend getrocknet wird und mit der Patina einen wasserdampfdiffusionsdurchlässigen Verbund bildet, wobei der verbleibende Feststoffanteil der Polymerdispersion einschließlich der Pigmente sich auf die Wände der Hohlräume der porösen Patina legt, ohne diese komplett auszufüllen, wobei die Offenporigkeit der patinierten Kupferprodukte erhalten bleibt.

2. Verfahren nach Anspruch 1, **dadurch gekennzeichnet, dass** der Patinierlösung andere Pigmente als der Polymerdispersion zugegeben werden.

3. Verfahren nach Anspruch 1 oder 2, **dadurch gekennzeichnet, dass** die Konzentration der Pigmente in der Patinierlösung von der Konzentration der Pigmente in der Polymerdispersion abweicht.

4. Verfahren nach einem der Ansprüche 1 bis 3, **dadurch gekennzeichnet, dass** die der Patinierlösung zugegebenen Pigmente sich im Hinblick auf die chemische Reaktion der Patinierlösung mit dem Kupfer bzw. der Kupferlegierung inert verhalten und nicht an der Patinabildung teilnehmen.

5. Verfahren nach einem der Ansprüche 1 bis 4, **dadurch gekennzeichnet, dass** eine Menge von 1 g/qm bis 15 g/qm der wässrigen Polymerdispersion auf die patinierte Oberfläche aufgetragen wird, mit einem Feststoffanteil von 0,34 g/m2 bis 5,0 g/m2 im getrockneten Zustand.

6. Verfahren nach einem der Ansprüche 1 bis 5, **dadurch gekennzeichnet, dass** zur Beimengung von Pigmenten zur wässrigen Polymerdispersion eine anorganische Pigmentdispersionen auf Basis nichtionischer und anionischer Netzmittel im Konzentrationsbereichzwischen 5 und 10 Gew.-% in wässrigem Lack auf Acrylatbasis verwendet wird.

7. Verfahren nach Anspruch 6, **dadurch gekennzeichnet, dass** eine phenol-, alkyl-, ethoxylat- und formaldehydfreie Pigmentdispersion verwendet wird.

8. Verfahren nach Anspruch 6 oder 7, **dadurch gekennzeichnet, dass** eine Pigmentdispersion mit einem Pigmentanteil von zwischen 50 und 70% verwendet wird.

9. Verfahren nach einem der Ansprüche 1 bis 8, **dadurch gekennzeichnet, dass** die Pigmente ausgewählt werden aus folgender Gruppe umfassend: CoAL₂O₄, Co(AL,Cr)₂O₄, (Co,Ni,Zn)₂(Ti,Al)O₄, (Cr,Sb,Ti)O₂, (Ni,Sb,Ti)O₂, (Fe,Cr)O₃, Fe(Fe,Cr)₂O₄, Cu(Cr,Fe)₂O₄, Co(Cr,Fe)₂O₄, Cobalt Titanate Grün Spinell, Cu-Phthalocyanin Grün chloriniert.

10. Produkt aus Kupfer oder eine Kupferlegierung mit einer Patinaschicht hergestellt nach dem Verfahren gemäß wenigstens einem der Ansprüche 1 bis 9, **dadurch gekennzeichnet, dass** Pigmente in die Patinaschicht eingelagert sind, wobei die Menge der in die Patinaschicht eingelagerten Pigmente in einem Bereich von 0,05 g/m2 und 0,8 g/m2 liegt, so dass die Patinaschicht frei bewitterbar ist.

## Claims

1. Method of patinating products made of copper or a copper alloy, wherein the product is brought into contact with at least one patinating solution in order to produce a layer of patina, and wherein, in a subsequent processing step, at least one aqueous polymer dispersion is applied to the patina layer thus produced, pigments being added to the at least one patinating solution and/or to the at least one aqueous polymer dispersion, whereby the aqueous polymer dispersion penetrates into areas of the porous patina that are close to the surface, then it is dried and forms with the patina a compound that is permeable to water vapour diffusion, while the remaining solids contained in the polymer dispersion, including the pigments,are deposited on the walls of the cavities in the porous patina without filling them completely, thus retaining the open-pored nature of the patinated copper products.

2. Method according to claim 1, **characterised in that** different pigments are added to the patinating solution than to the polymer dispersion.

3. Method according to claim 1 or 2, **characterised in that** the concentration of the pigments in the patinating solution deviates from the concentration of the pigments in the polymer dispersion.

4. Method according to one of claims 1 to 3, **characterised in that** the pigments added to the patinating solution behave inertly with respect to the chemical reaction of the patinating solution with the copper or copper alloy and do not participate in the patina formation.

5. Method according to one of claims 1 to 4, **characterised in that** an amount of 1 g/m² to 15 g/m² of the aqueous polymer dispersion is applied to the patinated surface, with a solids content of 0.34 g/m² to 5.0 g/m² in the dried state.

6. Method according to one of claims 1 to 5, **characterised in that** an inorganic pigment dispersion based on non-ionic and anionic wetting agents in a concentration range of between 5 and 10 % by weight in aqueous, acrylate-based lacquer is used for adding pigments to the aqueous polymer dispersion.

7. Method according to claim 6, **characterised in that** a phenol-, alkyl-, ethoxide- and formaldehyde-free pigment dispersion is used.

8. Method according to claim 6 or 7, **characterised in that** a pigment dispersion with a pigment content of between 50 and 70% is used.

9. Method according to one of claims 1 to 8, **characterised in that** the pigments are selected from the following group comprising: CoAl₂O₄, Co(Al,Cr)₂O₄, (Co,Ni,Zn)₂(Ti,Al)O₄, (Cr,Sb,Ti)O₂, (Ni,Sb,Ti)O₂, (Fe,Cr)O₃, Fe(Fe,Cr)₂O₄, Cu(Cr,Fe)₂O₄, Co(Cr,Fe)₂O₄, cobalt titanate green spinel, chlorinatedCu-phthalocyanine green.

10. Product made of copper or a copper alloy having a patina layer produced by the method according to at least one of claims 1 to 9, **characterised in that** pigments are incorporated in the patina layer, the quantity of pigments incorporated in the patina layer being in the range from 0.05 g/m² to 0.8 g/m², so that the patina layer can be freely exposed to weathering.

## Revendications

1. Procédé visant à patiner des produits en cuivre ou en alliage de cuivre, dans lequel le produit destiné à produire une couche patinée est amené en contact avec au moins une solution de patinage et dans lequel, dans une étape de traitement suivante, au moins une dispersion de polymère aqueuse est appliquée sur la couche patinée ainsi produite, dans lequel on ajoute à la au moins une solution de patinage et/ou à la au moins une dispersion de polymère aqueuse des pigments, dans lequel la dispersion de polymère aqueuse pénètre dans des zones de la patine poreuse proches de la surface, est ensuite séchée et forme avec la patine un composite perméable à la diffusion de la vapeur d'eau, dans lequel la fraction de solides restante de la dispersion de polymère y compris les pigments se dépose sur les parois des espaces creux de la patine poreuse sans remplir ceux-ci complètement, dans lequel les pores ouverts du produit de cuivre patinés restent maintenus.

2. Procédé selon la revendication 1, **caractérisé en ce que** l'on ajoute à la solution de patinage d'autres pigments que la dispersion de polymère.

3. Procédé selon la revendication 1 ou la revendication 2, **caractérisé en ce que** la concentration des pigments dans la solution de patinage diffère de la concentration des pigments dans la dispersion de polymère.

4. Procédé selon l'une quelconque des revendications 1 à 3, **caractérisé en ce que** les pigments ajoutés à la solution de patinage ont un comportement inerte en ce qui concerne la réaction chimique de la solution de patinage avec le cuivre ou l'alliage de cuivre et ne participent pas à la formation du patinage.

5. Procédé selon l'une quelconque des revendications 1 à 4, **caractérisé en ce qu'**une quantité de 1 g/m² à 15 g/m² de la dispersion de polymère aqueuse est appliquée sur la surface patinée avec une fraction de solides de 0,34 g/m² à 5,0 g/m² à l'état séché.

6. Procédé selon l'une quelconque des revendications 1 à 5, **caractérisé en ce que**, pour le mélange de pigments avec la dispersion de polymère aqueuse, on utilise une dispersion de pigments inorganiques à base d'agents de réticulation non ioniques et anioniques dans la plage de concentration comprise entre 5 et 10 % en poids dans une laque aqueuse à base d'acrylate.

7. Procédé selon la revendication 6, **caractérisé en ce que** l'on utilise une dispersion de pigments exempte de phénol, d'alkyle, d'éthoxylate et de formaldéhyde.

8. Procédé selon la revendication 6 ou la revendication 7, **caractérisé en ce que** l'on utilise une dispersion de pigments avec une fraction de pigments entre 50 et 70 %.

9. Procédé selon l'une quelconque des revendications 1 à 8, **caractérisé en ce que** les pigments sont choisis dans le groupe suivant comprenant :CoAl₂O₄, Co(Al,Cr)₂O₄, (Co, Ni,Zn)₂(Ti,Al)O₄, (Cr,Sb,Ti)O₂, (Ni,Sb,Ti)O₂, (Fe, Cr) O₃, Fe (Fe, Cr)₂O₄, Cu (Cr, Fe)₂O₄, Co(Cr,Fe)₂O₄, des spinelles de vert de titanate de cobalt, le vert de phtalocyanine de Cu chloré.

10. Produit de cuivre ou d'un alliage de cuivre avec une couche de patine fabriqué selon le procédé d'au moins l'une quelconque des revendications 1 à 9, **caractérisé en ce que** des pigments sont introduits dans la couche de patine, dans lequel la quantité des pigments introduite dans la couche de patine se situe dans une plage de 0,05 g/m² à 0,8 g/m² de sorte que la couche de patine puisse être librement exposée aux intempéries.
